# EUROPÄISCHE PATENTSCHRIFT

(11) **EP 1 214 720 B1**
(45) Veröffentlichungstag und Bekanntmachung des Hinweises auf die Patenterteilung: **09.03.2005**
(21) Anmeldenummer: 00962502.1
(22) Anmeldetag: 18.09.2000
(51) Int. Cl.: H01F 1/057

(54) **VERFAHREN ZUR HERSTELLUNG VON DAUERMAGNETEN AUS BORARMEn Nd-Fe-B-LEGIERUNG**
METHOD FOR PRODUCING PERMANENT MAGNETS ON THE BASIS OF BORON-LOW Nd-Fe-B ALLOY
PROCEDE DE PRODUCTION D'AIMANTS PERMANENTS A PARTIR D'ALLIAGE Nd-Fe-B A FAIBLE TENEUR EN BORE

(30) Priorität: 24.09.1999 DE 19945942
(43) Veröffentlichungstag der Anmeldung: 19.06.2002
(73) Patentinhaber: Vacuumschmelze GmbH, 63450 Hanau (DE)
(72) Erfinder: KATTER, Matthias, 63755 Alzenau (DE); FERNENGEL, Wilhelm, 63801 Kleinostheim (DE)
(74) Vertreter: Schmuckermaier, Bernhard
(86) Internationale Anmeldenummer: PCT/EP2000/009128
(87) Internationale Veröffentlichungsnummer: WO 2001/024203

(56) Entgegenhaltungen:
- EP-A- 0 680 054
- EP-A- 0 753 867
- PATENT ABSTRACTS OF JAPAN vol. 1999, no. 01, 29. Januar 1999 (1999-01-29) & JP 10 289813 A (HITACHI METALS LTD), 27. Oktober 1998 (1998-10-27)
- PATENT ABSTRACTS OF JAPAN vol. 1996, no. 11, 29. November 1996 (1996-11-29) & JP 08 181010 A (HITACHI METALS LTD), 12. Juli 1996 (1996-07-12)

## Beschreibung

Die Erfindung betrifft Verfahren zur Herstellung von Dauermagneten aus einer borarmen Nd-Fe-B-Legierung.

Derartige Legierungen und Verfahren zur Herstellung von Dauermagneten aus dieser Legierung sind beispielsweise aus der EP-A-0 680 054, EP-A-0 753 867, JP 10 289813A, JP 10 181010A und EP 0 124 655 bekannt. In dem aus der EP 0 124 655 bekannten Verfahren wird zunächst eine Legierung auf der Basis von Neodym, Eisen und Bor erschmolzen. Die Legierung wird zu einem Schmelzblock abgegossen, der anschließend zu Pulver zerkleinert wird. Aus dem Pulver werden im Magnetfeld Rohlinge gepreßt, die schließlich gesintert werden.

Für viele Anwendungen von Nd-Fe-B-Dauermagneten, insbesondere in Motoren und Antrieben aller Art, ist die Koerzitivfeldstärke H_{cJ} bei 150°C entscheidend für die Qualität des Dauermagneten. Bei geringer Gegenfeldbelastung muß die Koerzitivfeldstärke H_{cJ} bei 150°C mindestens 4,5 kOe (1 kOe = 79,5775 kA/m), besser mehr als 5 kOe betragen. Bei hoher Gegenfeldbelastung sind sogar Werte oberhalb von 13 kOe bei 150°C gefordert. Neben der hohen Koerzitivfeldstärke H_{cJ} sollen solche Magnete auch eine möglichst hohe Remanenz Bᵣ aufweisen. Beispielsweise soll die Remanenz Bᵣ von Nd-Fe-B-Dauermagneten, die bei 150°C eine Koerzitivfeldstärke H_{cJ} im Bereich von 4,5 kOe aufweisen, bei Raumtemperatur mindestens 1,29 T, besser jedoch mehr als 1,35 T betragen.

Für Motoranwendungen ist außerdem gefordert, daß der reversible Temperaturkoeffizient der Remanenz TK (Bᵣ) im Temperaturbereich von 20°C bis 150°C besser als -0,11 %/K sein soll. Zusätzlich sollen derartige Dauermagnete eine möglichst gute Korrosionsbeständigkeit aufweisen, um aufwendige und teuere Beschichtungen überflüssig zu machen. So wird zum Beispiel gefordert, daß der Masseverlust von unbeschichteten Magneten im sogenannten HAST-Test nach zehn Tagen kleiner als 1 mg/cm² sein soll. Im HAST-Test werden die Dauermagnete bei einer Temperatur von 130°C und einer relativen Luftfeuchtigkeit von 95% einem Druck von 2,7 bar (1 bar = 10⁵ Pa) ausgesetzt.

Diese Anforderungen werden von herkömmlichen Nd-Fe-B-Dauermagneten nicht erfüllt.

Ausgehend von diesem Stand der Technik liegt der Erfindung die Aufgabe zugrunde, eine Legierung für Dauermagnete auf der Basis wenigstens einer Seltenen Erde, wenigstens eines Übergangsmetalls und Bor herzustellen, die bei gleicher Remanenz Bᵣ eine höhere Koerzitivfeldstärke H_{cJ} als herkömmliche Legierungen aufweist sowie über einen niedrigen Temperaturkoefizient der Remanenz verfügt und korrosionsbeständig ist.

Diese Aufgabe wird erfindungsgemäß durch ein Verfahren gemäß Anspruch 1 gelöst. Ausgestaltungen und Weiterbildungen des Erfindungsgedankens sind Gegenstand von Unteransprüchen.

Herkömmliche Nd-Fe-B-Legierungen bestehen im wesentlichen aus drei Phasen: der hartmagnetischen ϕ-Phase mit der Zusammensetzung Nd₂Fe₁₄B, der unmagnetischen η-Phase mit der Zusammensetzung Nd_{1,1}Fe₄B₄ und der unmagnetischen Zwickelphase die nahezu ausschließlich aus Nd besteht. Die Nd-reiche Zwickelphase trennt die Körner der ϕ-Phase magnetisch voneinander, was eine hohe Koerzitivfeldstärke H_{cJ} zur Folge hat. Bei zu geringen Konzentrationen an B besteht jedoch die Gefahr, daß sich an Stelle der unmagnetischen η-Phase die weichmagnetische Nd₂Fe₁₇-Phase bildet, wodurch sich die Koerzitivfeldstärke H_{cJ} erheblich reduziert. Anders als bei herkömmlichen Nd-Fe-B-Legierungen entsteht bei den erfindungsgemäß hergestellten Legierungen beim Unterschreiten eines kritischen B-Gehalts an Stelle der unmagnetischen η-Phase nicht die für die Koerzitivfeldstärke H_{cJ} schädliche Nd₂Fe₁₇-Phase, sondern zunächst eine Reihe von unmagnetischen Ga-haltigen Phasen. Diese Ga-haltigen Phasen tragen im Gegensatz zur ferromagnetischen Nd₂Fe₁₇-Phase zur magnetischen Entkopplung der Körner der ϕ-Phase bei, wodurch sich die Koerzitivfeldstärke H_{cJ} und auch die Temperaturabhängigkeit der Legierung verbessert.

Bei geschickter Temperaturführung können besonders hohe Werte für die Koerzitivfeldstärke H_{cJ} erzielt werden. Hervorzuheben ist dabei, daß insbesondere bei schneller Abkühlung besonders gute Werte für die Koerzitivfeldstärke H_{cJ} erreicht werden. Eine schnelle Abkühlung ist jedoch gleichbedeutend mit einer effektiven Nutzung der Öfen. Dagegen können bei langsamer Kühlung auch große Dauermagnetteile hergestellt werden, ohne daß sich in den Dauermagnetteilen Abkühlrisse bilden und sich die Koerzitivfeldstärke H_{cJ} wesentlich verringert.

Nachfolgend wird die Erfindung näher anhand der beigefügten Zeichnung erläutert. Es zeigen:
- Figur 1: einen Ausschnitt aus einem Phasendiagramm für Nd-Fe-B-Dauermagnete;
- Figur 2: eine Darstellung des Zusammenhangs zwischen Remanenz Bᵣ und Koerzitivfeldstärke H_{cJ} für verschiedene Nd-Fe-B-Dauermagnete;
- Figur 3: ein Diagramm mit der Temperaturführung beim Sintern und Anlassen;
- Figur 4: ein weiteres Diagramm mit einer weiteren möglichen Temperaturführung beim Sintern und Anlassen;
- Figur 5: eine Darstellung, aus der die Abhängigkeit der Koerzitivfeldstärke H_{cJ} von der Art der Temperaturführung beim Sintern und Anlassen ersichtlich ist;
- Figur 6: ein Diagramm, aus dem die Abhängigkeit der Remanenz Bᵣ vom effektiven Gehalt an Bor und Seltenen Erden hervorgeht;
- Figur 7: eine Darstellung, die die Abhängigkeit der Koerzitivfeldstärke H_{cJ} bei 150°C vom effektiven Gehalt an Bor und Seltenen Erden bei langsamem Abkühlen zeigt;
- Figur 8: eine Darstellung, die die Abhängigkeit des Temperaturkoeffizienten der Koerzitivfeldstärke TK(H_{cJ}) vom effektiven Gehalt an Bor und Seltenen Erden bei langsamem Abkühlen darstellt;
- Figur 9: eine Darstellung, die die Abhängigkeit der Koerzitivfeldstärke H_{cJ} bei 150°C vom effektiven Gehalt an Bor und Seltenen Erden beim schnellen Abkühlen zeigt; und
- Figur 10: eine Darstellung, die die Abhängigkeit des Temperaturkoeffizienten TK(H_{cJ}) der Koerzitivfeldstärke H_{cJ} vom effektiven Gehalt an Bor und Seltenen Erden bei schneller Kühlung darstellt.

Figur 1 ist ein Phasendiagramm, das die Zusammensetzung einer Nd-Fe-B-Legierung in Abhängigkeit vom effektiven Gehalt an Bor und Seltenen Erden zeigt. Das für die Anwendung als Dauermagnet geeignete Gefüge tritt vor allem innerhalb eines Phasendreiecks 1 auf. Innerhalb dieses Phasendreiecks 1 besteht die Legierung aus hartmagnetischen Körnern der ϕ-Phase mit der Zusammensetzung Nd₂Fe₁₄B, sowie aus Körnern der unmagnetischen η-Phase mit der Zusammensetzung Nd₁, ₁Fe₄B₄ und der unmagnetischen Zwickelphase, die nahezu ausschließlich aus Nd besteht. Die Nd-reiche Zwickelphase trennt die Körner der ϕ-Phase magnetisch voreinander, was notwendig ist, um eine hohe Koerzitivfeldstärke H_{cJ} zu erzielen.

Um beurteilen zu können, ob eine bestimmte Zusammensetzung der Legierung innerhalb oder außerhalb des Phasendreiecks 1 liegt, ist es zunächst notwendig, den Gehalt an Seltenen Erden und Bor bezüglich der Verunreinigungen zu korrigieren, da ein Teil des Nd in der Form von Nd-Oxiden, Nd-Nickelkarbiden und Nd-Nitriden gebunden ist. Der effektive Gehalt an Seltenen Erden [SE]_{eff} und der effektive Gehalt an Bor [B]_{eff} ergibt sich aus folgenden Formeln:${\text{[SE]}}_{\text{eff}} \text{= ([SE] - [ΔSE])f,}$${\text{[B]}}_{\text{eff}} \text{= [B]f,}$ wobei [SE] und [B] jeweils die Gewichtsanteile an Seltenen Erden und Bor sind. [ΔSE] ist der Anteil an Seltenen Erden, der in den Verbindungen Nd₂O₃, Nd₂CO und NdN gebunden ist. f ist ein Normierungsfaktor:$\text{[Δ SE] = 5,993 [O] + 16,05[C] + 10,30[N]}$$\text{f = 100 / ([100 - [Δ SE] - [O] - [C] - [N]).}$

[O], [C] und [N] sind dabei die Gewichtsanteile von O, C und N. In den genannten Formeln sind alle Angaben Konzentrationsangaben in Gew.%.

Der effektive Gehalt an Seltenen Erden und Bor beeinflußt den Aufbau des Gefüges. Im Punkt η des Phasendreiecks 1 liegt das Gefüge nahezu ausschließlich in Form der η-Phase vor. Im Punkt ϕ des Phasendreicks 1 ist die Legierung in der ϕ-Phase, während sie im Punkt SE im wesentlichen aus der Nd-reichen Zwickelphase besteht. Der Anteil an der η-Phase kann im Prinzip beliebig klein sein. Bei einem zu geringen Bor-Gehalt besteht jedoch die Gefahr, daß sich an Stelle der unmagnetischen η-Phase die weichmagnetische Nd₂Fe₁₇-Phase bildet, wodurch sich die Koerzitivfeldstärke H_{cJ} erheblich reduziert. Die Zusammensetzung der Nd-Fe-B-Dauermagnete wird demzufolge herkömmlicherweise immer so gewählt, daß sie innerhalb des Phasendreiecks 1, insbesondere oberhalb der Konode 2 liegt. Die Werce für die jeweiligen Punkte im Phasendiagramm aus Figur 1 sind in Tabelle 1 eingetragen.

**Tabelle 1**

| | SE in Gew.% | B-Gehalt in Gew.% | Fe-Gehalt in Gew.% |
|---|---|---|---|
| ϕ | 26,68 | 1,000 | Rest |
| η | 37,3 | 10,2 | Rest |
| Nd-reich | 98 | 0 | Rest |
| Nd2Fe17 | 23,3 | 0 | Rest |

Für viele Anwendungen von Nd-Fe-B-Dauermagneten, insbesondere in Motoren und Antrieben aller Art, ist nun aber die Koerzitivfeldstärke H_{cJ} bei 150°C wesentlich. Die Koerzitivfeldstärke H_{cJ} der verwendeten Nd-Fe-B-Dauermagnete soll bei geringer Gegenfeldbelastung wenigstens 4,5 kOe, besser wenigstens 5 kOe betragen. Bei höherer Gegenfeldbelastung sind noch höhere Werte oberhalb von 13 kOe bei 150°C gefordert. Neben einer hohen Koerzitivfeldstärke H_{cJ} bei einer Temperatur von 150°C sollen derartige Nd-Fe-B-Dauermagnete auch eine möglichst hohe Remanenz Bᵣ haben.

Insbesondere für die Anwendung in Motoren wird verlangt, daß der reversible Temperaturkoeffizient der Remanenz TK (Bᵣ) im Temperaturbereich von 20°C bis 150°C besser als -0,11 %/K sein soll.

Zusätzlich sollen die Nd-Fe-B-Dauermagnete eine möglichst gute Korrosionsbeständigkeit haben, um aufwendige und teuere Beschichtungen überflüssig zu machen.

Es wurde herausgefunden, daß sich durch den Zusatz von Gallium zur Legierung unterhalb der Konode 2 ein Phasengebiet 3 ausbildet, in dem neben der hartmagnetischen ϕ-Phase und neben der unmagnetischen Nd-reichen Phase weitere Ga-haltige Phasen vorliegen. Eine Konode 4 trennt das Phasengebiet 3 von einem weiteren Phasengebiet 5, in dem die Nd₂Fe₁₇-Phase überwiegt. Überraschenderweise ist es nun möglich, mit den Legierungen im Phasengebiet 3 die an Nd-Fe-B-Dauermagnete beim Einsatz in Motoren gestellten Anforderungen zu erfüllen. Diese Verbesserung läßt sich durch folgendes metallurgisches Modell erklären: bei herkömmlichen Nd-Fe-B-Dauermagneten entsteht die weichmagnetische, für die Koerzitivfeldstärke H_{cJ} schädliche Nd₂Fe₁₇-Phase, wenn der durch die Grenzlinie 2 veranschaulichte kritische Bor-Gehalt unterschritten wird. Beim Zusatz von Gallium, Kobalt und Kupfer zur Nd-Fe-B-Legierung entsteht beim Unterschreiten der Grenzlinie 2 anstelle der unmagnetischen η-Phase nicht die Nd₂Fe₁₇-Phase, sondern zunächst eine Reihe von unmagnetischen Ga-haltigen Phasen. Diese Ga-haltigen Phasen tragen im Gegensatz zum Nd₂Fe₁₇-Phase zur magnetischen Entkopplung der Körner aus der ϕ-Phase bei. Dadurch verbessert sich die Koerzitivfeldstärke H_{cJ} und auch deren Temperaturkoeffizient. Eine weitere Reduktion des Bor-Gehalts führt schließlich dann doch zur Bildung der Nd₂Fe₁₇-Phase im Phasengebiet 5 und damit zum Zusammenbruch der Koerzitivfeldstärke H_{cJ}.

Neben Gallium können auch Co und Cu der Legierung mit vorteilhafter Wirkung hinzugesetzt werden.

Durch Zulegieren von Co läßt sich beispielsweise der Temperaturkoeffizient der Remanenz TK (Bᵣ) von Nd-Fe-B-Dauermagneten verbessern. Insbesondere wird der Temperaturkoeffizient der Remanenz TK (Bᵣ) durch Zulegieren von 3 Gew.% Co von -0,12%/K auf etwa -0,105 %/K verbessert. Wenn jedoch nur Co zulegiert wird, führt dies zur Bildung einer weichmagnetischen SECo₂-Laves-Phase, wodurch die Koerzitivfeldstärke H_{cJ} beträchtlich reduziert wird. Die Bildung dieser schädlichen Laves-Phase läßt sich durch gleichzeitiges Zulegieren von Cu verhindern. Als günstig erwiesen hat sich der Zusatz von 0,05 bis 0,2 Gew.% Cu. Außerdem können Cu-haltige Nd-Fe-B-Dauermagnete nach einer im Herstellungsprozeß durchgeführten Wärmebehandlung langsam gekühlt werden, ohne daß die Koerzitivfeldstärke H_{cJ} wesentlich reduziert wird.

Die Beständigkeit der Nd-Fe-B-Dauermagnete gegen die Korrosion durch Wasserdampf wird durch zusätzliches Zulegieren von Co, Cu und Ga im Vergleich zu herkömmlichen Nd-Fe-B-Dauermagnete um etwa drei Größenordnungen verbessert. Dabei wird eine besonders reaktive Nd-reiche Zwickelphase weitgehend durch chemisch edlere Co-, Cu- und Ga-haltige Phasen ersetzt.

Durch diese Maßnahmen ergeben sich Nd-Fe-B-Dauermagnete, die im sogenannten HAST-Test nach zehn Tagen einen auf die Oberfläche des Nd-Fe-B-Dauermagneten bezogenen Masseverlust von < 1 mg/cm² aufweisen. Im sogenannten HAST-Test werden die Nd-Fe-B-Dauermagnete bei einer Temperatur von 130°C und einer relativen Luftfeuchtigkeit von 95 % einem Druck von 2,7 bar ausgesetzt.

Außerdem ist es möglich, die Koerzitivfeldstärke H_{cJ} zu erhöhen, indem ein Teil des Nd durch Dy, Tb oder Ho ersetzt wird, ohne daß das Verhältnis von Gehalt an Seltenen Erden zum Gehalt an Fe und B wesentlich verändert wird. Da sich das magnetische Moment von Dy, Tb und Ho im Gegensatz zu Nd antiparallel zum magnetischen Moment von Fe ausrichtet, führt dies zwangsläufig zu einer Reduktion der erreichbaren Remanenz Bᵣ. Dies bedeutet, daß die Zunahme der Koerzitivfeldstärke H_{cJ} mit einer Abnahme der Remanenz Bᵣ verbunden ist.

Dieser Zusammenhang ist in Figur 2 und der zugehörigen Tabelle 2 dargestellt.

**Tabelle 2**

| Legierung | SE, effektiv | B, effektiv | Dy | Co | Cu | Ga | H_{cJ} (20°C, kOe) | H_{cJ} (150°C. kOe) | Bᵣ(20°C,T) |
|---|---|---|---|---|---|---|---|---|---|
| A 1 | 29,2 | 0,98 | 3 | - | - | - | 17 | 3,5 | 1,33 |
| A 2 | 29,5 | 0,98 | 4,6 | - | - | - | 21 | 5 | 1,28 |
| A 3 | 29,6 | 0,98 | 6,5 | - | - | - | 26 | 8 | 1,22 |
| A 4 | 29,7 | 0,98 | 8,6 | - | - | - | 31 | 11 | 1,16 |
| | | | | | | | | | |
| B 1 | 29,3 | 0,94 | 3 | 3 | 0.15 | 0,23 | 18 | 5,3 | 1,35 |
| B 2 | 29,5 | 0,94 | 5,5 | 3 | 0,15 | 0,23 | 23 | 8 | 1,28 |
| B 3 | 30 | 0,93 | 9,5 | 3 | 0,15 | 0,23 | 31 | 13 | 1,18 |

Die Legierungen A1 bis A4 stellen herkömmliche Legierungen mit den in der Tabelle 2 angegebenen Zusammensetzungen dar. Bei den Legierungen B1 bis B3 handelt es sich um Legierungen gemäß der Erfindung. Anhand von Figur 2 wird deutlich, daß mit zunehmendem Gehalt an Dy zwar die Koerzitivfeldstärke zunimmt, aber die Remanenz abnimmt.

Außerdem läßt Figur 2 erkennen, daß die Legierungen, denen Co, Cu und Ga zulegiert worden ist, bei gleicher Remanenz Bᵣ im Vergleich zu herkömmlichen Legierungen eine höhere Koerzitivfeldstärke H_{cJ} aufweisen. Letzeres gilt nicht nur für Raumtemperatur, sondern insbesondere auch bei 150°C.

Nd-Fe-B-Legierungen mit einem Gehalt von Dy im Bereich 3 Gew.% sind nun systematisch untersucht worden. Die Ergebnisse dieser Untersuchungen sind in den Tabellen 3 und 4 aufgeführt. Im Rahmen dieser Untersuchungen hat sich herausgestellt, daß die magnetischen Eigenschaften der Nd-Fe-B-Dauermagnete wesentlich von der Temperaturführung während der im Rahmen des Herstellprozesses durchgeführten Wärmebehandlungen abhängen.

Nd-Fe-B-Legierungen werden üblicherweise dadurch hergestellt, daß zunächst die Legierung mit den gewünschten Zusammensetzungen erschmolzen und zu einem Schmelzblock abgegossen wird.

Der Schmelzblock wird dann zu Pulver zerkleinert und gegebenenfalls zur Korrektur der Endzusammensetzung mit anderen Pulvern gemischt. Das fertige Pulver wird dann in einem Magnetfeld ausgerichtet und parallel oder senkrecht zur Magnetfeldrichtung oder auch durch isostatischen Druck zu Grünlingen verpreßt. Die Grünlinge werden anschließend, wie in Figur 3 und 4 dargestellt, einem Sintervorgang 6 unterzogen. Bei dem in Figur 3 dargestellten Beispiel der Temperaturführung wird nach dem Sintervorgang 6 eine Wärmebehandlung 7 durchgeführt. Die Abkühlung von der Anlaßtemperatur kann langsam, wie in Figur 3, oder schnell, wie in Figur 4, erfolgen.

In Figur 5 ist die Abhängigkeit der Koerzitivfeldstärke H_{cJ} in Abhängigkeit vom effektiven Bor-Gehalt und der Abkühlgeschwindigkeit ΔT/Δt dargestellt. Aus Figur 5 geht hervor, daß eine hohe Koerzitivfeldstärke H_{cJ} bei einem hohen Bor-Gehalt nur in einem engen Temperaturfenster zwischen 440 und 500°C erreicht wird. Bei niedrigem effektivem Bor-Gehalt dagegen können hohe Koerzitivfeldstärken H_{cJ} in einem größeren Temperaturfenster erzielt werden. So nimmt die Koerzitivfeldstärke H_{cJ} mit abnehmendem Bor-Gehalt um nahezu 3 kOe zu. Durch eine schnelle Abkühlung unterhalb von 750°C im Rahmen des Sintervorgangs und durch schnelles Abkühlen von der Anlaßtemperatur läßt sich die Koerzitivfeldstärke H_{cJ} noch einmal um etwa 1 kOe erhöhen.

Von besonderem Interesse sind die hohen Koerzitivfeldstärken H_{cJ}, die sich trotz langsamer Kühlung bei einem niedrigen effektiven Gehalt an Bor von 0,92 Gew.% ergeben. Dies ist insbesondere dann von Vorteil, wenn Nd-Fe-B-Dauermagnete mit großen Querschnittsflächen hergestellt werden sollen. Denn für derartige Teile sind während der Sinterung und der Wärmebehandlung nur geringe Abkühlgeschwindigkeiten ΔT/Δt < 10 K/min zuläßig, um Abkühlrisse zu vermeiden. Diese geringen Abkühlgeschwindigkeiten dürfen jedoch nur zu einer geringfügigen Verschlechterung der magnetischen Eigenschaften führen. Gemäß Figur 5 ist es durchaus möglich, Nd-Fe-B-Dauermagnete nach der Wärmebehandlung langsam mit Abkühlgeschwindigkeiten im Bereich von 1 bis 2 K/min ohne wesentliche Beeinträchtigung der magnetischen Eigenschaften abzukühlen, sofern nur die Nd-Fe-B-Legierung borarm ist. Unter einer borarmen Nd-Fe-B-Legierung ist dabei eine Legierung zu verstehen, deren effektiver Bor-Gehalt unterhalb der Konode 2 liegt.

In den Tabellen 3 und 4 sind Zusammensetzungen und magnetischen Eigenschaften von isostatisch gepreßten Nd-Fe-B-Dauermagneten mit unterschiedlichem effektivem Gehalt an Seltenen Erden und Bor aufgelistet. Die fett gedruckten Angaben beziehen sich auf die borarmen Legierungen gemäß der Erfindung. Alle Nd-Fe-B-Dauermagnete sind nach dem gängigen pulvermetallurgischen Verfahren hergestellt und bei etwa 1060°C auf eine Dichte > 7,6 g/cm³ gesintert worden. Die in Tabelle 3 aufgeführten Nd-Fe-B-Dauermagnete sind von Sintertemperatur langsam mit etwa 1 bis 2 K/min auf Raumtemperatur abgekühlt worden. Danach sind diese bei einer Temperatur von 440°C bis 560°C für ein bis zwei Stunden getempert worden und wieder langsam mit etwa 1 bis 2 K/min auf Raumtemperatur abgekühlt worden. Die in Tabelle 4 aufgelisteten Magnete sind von Sintertemperatur zunächst langsam mit etwa 2 K/min auf etwa 750°C und nach einer Haltezeit von etwa 1 Stunde mit etwa 30 bis 50 K/min schnell auf Raumtemperatur abgeschreckt worden. Diese Nd-Fe-B-Dauermagnete wurden nach einer anschließenden Temperung bei 470 bis 530°C wiederum schnell mit etwa 30 bis 50 K/min auf Raumtemperatur abgekühlt.

In Figur 6 sind die Werte für die Remanenz Bᵣ für die Legierungen aus Tabelle 3 in Abhängigkeit vom effektiven Gehalt an Bor und Seltenen Erden eingetragen. Zwei Niveaulinien verdeutlichen die Tendenz der zunehmenden Remanenz Bᵣ bei abnehmendem effektivem Seltenen-Erden-Gehalt und zunehmendem effektivem Bor-Gehalt. Bei einem effektiven Seltenen-Erden-Gehalt von < 30 Gew.% und einem effektiven Bor-Gehalt von >0,93 Gew.% wird für isostatisch gepreßte Nd-Fe-B-Dauermagnete eine Remanenz Bᵣ von mehr als 1,35 T erreicht. Bezüglich des Bor-Gehalts geht die Remanenz Bᵣ knapp unterhalb der Grenzlinie 2 zum Phasendreieck 1 durch ein Maximum.

In Figur 7 ist die Abhängigkeit der Koerzitivfeldstärke bei 150°C für die langsam gekühlten Nd-Fe-B-Dauermagnete aus Tabelle 3 dargestellt. Aus Figur 7 kann man entnehmen, daß sich mit abnehmendem effektivem Bor-Gehalt die Koerzitivfeldstärke H_{cJ} bei 150°C erhöht. Gleiches gilt auch für die Koerzitivfeldstärke bei 20°C.

Figur 8 zeigt schließlich die Abhängigkeit des Temperaturkoeffizienten von H_{cJ} für langsam gekühlte Nd-Fe-B-Dauermagnete in Abhängigkeit vom effektiven Gehalt an Seltenen Erden und Bor. Auch hier ergeben sich mit abnehmendem effektivem Bor-Gehalt zunehmend bessere Werte für die Temperaturkoeffizienten. Zusammen mit der ansteigenden Koerzitivfeldstärke H_{cJ} führt dies für langsam gekühlte Magnete zu einer Erhöhung der Koerzitivfeldstärke H_{cJ} bei 150°C von unter 4,5 kOe auf Werte bis zu über 5,5 kOe. Diese besonders hohen Werte für die Koerzitivfeldstärke H_{cJ} ergeben sich insbesondere für einen Seltenen-Erden-Gehalt [SE]_{eff} von mehr als 28,9 Gew.%, wobei für den effektiven Bor-Gehalt die Beziehung gilt:${\text{1,814 - 0,0303[SE]}}_{\text{eff}} {\text{≤ [B]}}_{\text{eff}} {\text{≤ 1,396 - 0,01491[SE]}}_{\text{eff}}$

Das gleiche Bild zeigt sich für Nd-Fe-B-Dauermagnete, die von etwa 750°C und von Anlaßtemperatur schnell abgekühlt wurden. Gemäß Figur 9 und 10 werden allerdings sowohl für die Temperaturabhängigkeit als auch für die Absolutwerte im Vergleich zu den langsam gekühlt Nd-Fe-B-Dauermagnete etwas bessere Werte erreicht. Dadurch erweitert sich der Bereich, in dem die geforderten Eigenschaften, nämlich eine Remanenz Bᵣ > 1,35 T bei Raumtemperatur und eine Koerzitivfeldstärke H_{cJ} > 5 kOe bei 150°C, erreicht werden.

Besonders hohe Werte für die Koerzitivfeldstärke bei 150°C ergeben sich für einen effektiven Gehalt an Seltenen Erden oberhalb von 28,5 Gew.%, insbesondere 28,7 Gew.%, wobei für den effektiven Bor-Gehalt die Beziehung gilt:${\text{1,814 -0,0303 [SE]}}_{\text{eff}} {\text{≤ [B]}}_{\text{eff}} {\text{≤ 1,478 - 0,01801 [SE]}}_{\text{eff}}$

Abschließend sei angemerkt, daß neben Nd auch Pr verwendet werden kann, ohne daß die magnetischen Eigenschaften der Dauermagnete beeinträchtigt werden.

**Tabelle 3**

| Zusammensetzung in Gew.% | | | | | | Anlaß-temp. | Bᵣ (20°C) | (BH)ₘₐₓ | H_{cJ} (20°C) | H_{cJ} (150°C) | TK(H_{cJ}) (20-150°C) |
|---|---|---|---|---|---|---|---|---|---|---|---|
| SE, effektiv | B, effektiv | Dy | Co | Cu | Ga | (°C) | (T) | (MGOe) | (kOe) | (kOe) | (%/K) |
| 28,1 | 0,99 | 2,8 | 3,1 | 0,15 | 0,22 | 470 | 1,386 | 46,6 | 16,16 | 4 | -0,579 |
| 28,1 | 0,99 | 2,8 | 3,1 | 0,15 | 0,22 | 500 | 1,372 | 45,7 | 15,06 | | -0,570 |
| 28,1 | 0,99 | 2,8 | 3,1 | 0,15 | 0,22 | 530 | 1,382 | 46,4 | 15,57 | | |
| | | | | | | | | | | | |
| 28,9 | 0,98 | 2,8 | 3 | 0,13 | 0,2 | 470 | 1,383 | 46,4 | 16,88 | 4,08 | -0,583 |
| 28,9 | 0,98 | 2,8 | 3 | 0,13 | 0,2 | 500 | 1,378 | 46,1 | 17,24 | 4,39 | -0,573 |
| 28,9 | 0,98 | 2,8 | 3 | 0,13 | 0,2 | 530 | 1,391 | 47,0 | 16,4 | 3,84 | -0,589 |
| | | | | | | | | | | | |
| 29,6 | 0,97 | 2,8 | 2,9 | 0,1 | 0,18 | 470 | 1,376 | 46,0 | 16,27 | 4,02 | -0,579 |
| 29,6 | 0,97 | 2,8 | 2,9 | 0,1 | 0,18 | 500 | 1,36 | 44,9 | 16,63 | 4,11 | -0,579 |
| 29,6 | 0,97 | 2,8 | 2,9 | 0,1 | 0,18 | 530 | 1,374 | 45,8 | 9,96 | | |
| | | | | | | | | | | | |
| 28,7 | 0,94 | 2,9 | 3,1 | 0,17 | 0,22 | 500 | 1,374 | 45,8 | 15,69 | 4,42 | -0,553 |
| 28,65 | 0,95 | 2,9 | 3,1 | 0,16 | 0,22 | 500 | 1,356 | 44,6 | 16,43 | 4,51 | -0,558 |
| 28,6 | 0,96 | 3 | 3,2 | 0,16 | 0,22 | 500 | 1,375 | 45,9 | 16,89 | 4,59 | -0,560 |
| 28,55 | 0,97 | 3 | 3,2 | 0,15 | 0,22 | 500 | 1,375 | 45,9 | 17,58 | 4,42 | -0,576 |
| 28,5 | 0,98 | 3 | 3,2 | 0,15 | 0,21 | 500 | 1,382 | 46,4 | 17,15 | 4,42 | -0,571 |
| | | | | | | | | | | | |
| 29,8 | 0,92 | 3,1 | 3,0 | 0,16 | 0,22 | 500 | 1,341 | 43,6 | 18,08 | 5,36 | -0,541 |
| 29,8 | 0,93 | 3,1 | 3,0 | 0,15 | 0,22 | 500 | 1,352 | 44,4 | 18,24 | 5,26 | -0,547 |
| 29,8 | 0,95 | 3,1 | 3,0 | 0,15 | 0,22 | 500 | 1,355 | 44,6 | 18,11 | 5,04 | -0,555 |
| 29,8 | 0,96 | 3,1 | 3,0 | 0,14 | 0,22 | 500 | 1,363 | 45,1 | 17,34 | 4,49 | -0,570 |
| 29,8 | 0,98 | 3,1 | 3,0 | 0,14 | 0,22 | 500 | 1,348 | 44,1 | 17,42 | 4,41 | -0,574 |
| | | | | | | | | | | | |
| 29,9 | 0,94 | 3,3 | 3,1 | 0,14 | 0,21 | 440 | 1,369 | 45,5 | 15,95 | 3,79 | -0,586 |
| 29,9 | 0,94 | 3,3 | 3,1 | 0,14 | 0,21 | 470 | 1,342 | 43,7 | 17,71 | 4,67 | -0,566 |
| 29,9 | 0,94 | 3,3 | 3,1 | 0,14 | 0,21 | 500 | 1,353 | 44,4 | 17,79 | 4,6 | -0,570 |
| 29,9 | 0,94 | 3,3 | 3,1 | 0,14 | 0,21 | 530 | 1,352 | 44,4 | 10,62 | | |
| 29,9 | 0,94 | 3,3 | 3,1 | 0,14 | 0,21 | 560 | 1,311 | 41,7 | 9,55 | | |
| | | | | | | | | | | | |
| 29,2 | 0,93 | 2,9 | 3 | 0,19 | 0,25 | 470 | 1,364 | 45,2 | 16,56 | 4,67 | -0,552 |
| 29,2 | 0,93 | 2,9 | 3 | 0,19 | 0,25 | 500 | 1,351 | 44,3 | 17 | 4,95 | -0,545 |
| 29,2 | 0,93 | 2,9 | 3 | 0,19 | 0,25 | 530 | 1,366 | 45,3 | 16,38 | 5 | -0,534 |
| | | | | | | | | | | | |
| 29,5 | 0,93 | 2,9 | 3 | 0,17 | 0,23 | 470 | 1,347 | 44,0 | 17,57 | 5,12 | -0,545 |
| 29,5 | 0,93 | 2,9 | 3 | 0,17 | 0,23 | 500 | 1,331 | 43,0 | 18,21 | 5,39 | -0,542 |
| 29,5 | 0,93 | 2,9 | 3 | 0,17 | 0,23 | 530 | 1,344 | 43,8 | 17,97 | 5,42 | -0,537 |
| | | | | | | | | | | | |
| 29,9 | 0,92 | 2,9 | 3 | 0,16 | 0,22 | 470 | 1,341 | 43,6 | 18,62 | 5,42 | -0,545 |
| 29,9 | 0,92 | 2,9 | 3 | 0,16 | 0,22 | 500 | 1,331 | 43,0 | 19,08 | 5,71 | -0,539 |
| 29,9 | 0,92 | 2,9 | 3 | 0,16 | 0,22 | 530 | 1,307 | 41,5 | 18,56 | 5,61 | -0,537 |

**Tabelle 4**

| Zusammensetzung in Gew.% | | | | | | Anlaß-temp. | Bᵣ (20°C) | (BH)ₘₐₓ | H_{cJ} (20°C) | H_{cJ} (150°C) | TH(W_{cJ}) (20-150°C) |
|---|---|---|---|---|---|---|---|---|---|---|---|
| SE, effektiv | B, effektiv | Dy | Co | Cu | Ga | (°C) | (T) | (MGOe) | (kOe) | (kOe) | (%/K) |
| 28,7 | 0,94 | 2.9 | 3,1 | 0,17 | 0,22 | 500 | 1,37 | 45,6 | 17,16 | 4,99 | -0,546 |
| 28,65 | 0,95 | 2,9 | 3,1 | 0,16 | 0,22 | 500 | 1,341 | 43,6 | 18,02 | 5,15 | -0,549 |
| 28,6 | 0,96 | 3 | 3,2 | 0,16 | 0,22 | 500 | 1,374 | 45,8 | 17,43 | 4,9 | -0,553 |
| 28,55 | 0,97 | 3 | 3,2 | 0,15 | 0.22 | 500 | 1,372 | 45,7 | 16,33 | 4.61 | -0.552 |
| 28,5 | 0.98 | 3 | 3,2 | 0,15 | 0,21 | 500 | 1,362 | 45,0 | 16,69 | 4,79 | -0.551 |
| | | | | | | | | | | | |
| 29,8 | 0,92 | 3,1 | 3 | 0,16 | 0,22 | 500 | 1,343 | 43,8 | 18,3 | 5,59 | -0,534 |
| 29,8 | 0,93 | 3,1 | 3 | 0,15 | 0,22 | 500 | 1,351 | 44.3 | 18,46 | -5,5 | -0,539 |
| 29,8 | 0,95 | 3,1 | 3 | 0,15 | 0,22 | 500 | 1,35 | 44,2 | 18,17 | 5,18 | -0,550 |
| 29,8 | 0,96 | 3,1 | 3 | 0,14 | 0.22 | 500 | 1,354 | 44,5 | 16,87 | 4,71 | -0,554 |
| 29,8 | 0,98 | 3,1 | 3 | 0,14 | 0,22 | 500 | 1,344 | 43.8 | 16,91 | 4,78 | -0,552 |
| | | | | | | | | | | | |
| 28,8 | 0,95 | 3 | 2,8 | 0,14 | 0,26 | 500 | 1,359 | 44,8 | 18,65 | 5,66 | -0,536 |
| 28,8 | 0,95 | 3 | 2,8 | 0,14 | 0,26 | 530 | 1,361 | 45,0 | 18,22 | 5,67 | -0,530 |
| | | | | | | | | | | | |
| 29,2 | 0,93 | 2,9 | 3 | 0,19 | 0,25 | 470 | 1,354 | 44,5 | 18,61 | 5,65 | -0,536 |
| 29,2 | 0,93 | 2,9 | 3 | 0,19 | 0,25 | 500 | 1,343 | 43,8 | 18,87 | 5,67 | -0,538 |
| 29,2 | 0,93 | 2,9 | 3,0 | 0,19 | 0,25 | 530 | 1,355 | 44,6 | 18,73 | 5,82 | -0,530 |
| | | | | | | | | | | | |
| 29,5 | 0,93 | 2,9 | 3,0 | 0,17 | 0,23 | 470 | 1,342 | 43,7 | 19,71 | 5,83 | -0,542 |
| 29,5 | 0,93 | 2,9 | 3,0 | 0,17 | 0,23 | 500 | 1,323 | 42,5 | 19,56 | 5,92 | -0,536 |
| 29,5 | 0,93 | 2,9 | 3,0 | 0,17 | 0,23 | 530 | 1,329 | 42,9 | 19,9 | 6,09 | -0,534 |
| | | | | | | | | | | | |
| 29,9 | 0,92 | 2,9 | 3 | 0,16 | 0,22 | 470 | 1,337 | 43,4 | 20,3 | 6,09 | -0,538 |
| 29,9 | 0,92 | 2,9 | 3 | 0,16 | 0,22 | 500 | 1,343 | 43,8 | 19,8 | 5,9 | -0,539 |
| 29,9 | 0,92 | 2,9 | 3 | 0,16 | 0,22 | 530 | 1,335 | 43,3 | 20 | 6,09 | -0,535 |
| | | | | | | | | | | | |

## Patentansprüche

1. Verfahren zur Herstellung eines Dauermagneten aus einer Legierung aus wenigstens einer Seltenen Erde einschließlich Yttrium, aus Eisen, aus den Elementen B, Co, Cu, Ga und Al sowie aus herstellungsbedingten Verunreinigungen, wobei für die effektive Seltenen-Erde-Gehalt [SE]_{eff}, den effektiven Bor-Gehalt [B]_{eff}, den gemeinsamen Gehalt an Dy, Tb und Ho [Dy + Tb + Ho], den Kobalt-Gehalt [Co], den Kupfer-Gehalt [Cu] und den Gallium-Gehalt [Ga] sowie den Aluminium-Gehalt [Al] die Beziehungen gelten:
26,9 Gew.% ≤ [SE)_{eff} ≤ 33 Gew.%
2,185 - 0,0442 [SE]_{eff} ≤ [B]_{eff} ≤ 1,363 - 0,0136 [SE]_{eff}
[Dy + Tb + Ho] ≤ 17 Gew.%
0,5 Gew.% ≤ [Co] ≤ 5 Gew.%
0,05 Gew.% ≤ [Cu] ≤ 0,3 Gew.%
0,05 Gew.% ≤ [Ga] ≤ 0,35 Gew.%
0,02 Gew.% ≤ [Al] ≤ 0,3 Gew.%
mit den Verfahrensschritten:
- Orientieren im Magnetfeld und Pressen von Pulver, das durch Zerkleinern wenigstens eines Schmelzkörpers hergestellt worden ist, zu einem Grünling;
- Sintern des Grünlings bei Temperaturen zwischen 1020 °C und 1140 °C;
- Abkühlen des Grünlings auf Temperaturen unterhalb von 300 °C, wobei oberhalb von 800 °C mit einer mittleren Kühlgeschwindigkeit ΔT₁/Δt₁ < 5 K/min abgekühlt wird; und
- Anlassen und Abkühlen des Grünlings, wobei für die Anlaßtemperatur T_{A} in Abhängigkeit von einer mittleren Kühlgeschwindigkeit ΔT₂/Δt₂ folgende Beziehungen gelten:
für ΔT₂/Δt₂ < 5 K/min:${\text{450°C ≤ T}}_{\text{A}} {\text{≤ 550°C für [B]}}_{\text{eff}} {\text{< 2,993 - 0,069 [SE]}}_{\text{eff}}$${\text{460°C ≤ T}}_{\text{A}} {\text{≤ 510 °C für [B]}}_{\text{eff}} {\text{> 2,993 - 0,069 [SE]}}_{\text{eff}}$
für 5 K/min ≤ ΔT₂/Δt₂ ≤ 100 K/min:${\text{450°C ≤ T}}_{\text{A}} \text{≤ 550 °C.}$

2. Verfahren nach Anspruch 1,
**dadurch gekennzeichnet,**
**daß** nach dem Sintern der Grünling für eine Zeit zwischen einer halben Stunde und 2 Stunde auf einer Haltetemperatur zwischen 700 und 800°C gehalten wird.

3. Verfahren nach Anspruch 2,
**dadurch gekennzeichnet,**
**daß** der Rohkörper nach dem Sintern von Haltetemperatur mit einer mittleren Kühlgeschwindigkeit ΔT₃/Δt₃ > 5 K/min abgekühlt wird.

4. Verfahren nach Anspruch 3,
**dadurch gekennzeichnet,**
**daß** die Kühlgeschwindigkeiten ΔT₂/Δt₂ und ΔT₃/Δt₃ zwischen 30 und 50 K/min liegen.

5. Verfahren nach Anspruch 1 oder 2,
**dadurch gekennzeichnet,**
**daß** der Rohkörper nach dem Sintern von Haltetemperatur mit einer mittleren Kühlgeschwindigkeit ΔT₃/Δt₃ < 5 K/min abgekühlt wird.

6. Verfahren nach Anspruch 5,
**dadurch gekennzeichnet,**
**daß** die Kühlgeschwindigkeiten ΔT₁/Δt₁ bis ΔT₃/Δt₃ zwischen 1 und 2 K/min liegen.

7. Verfahren nach einem der vorherigen Ansprüche,
**dadurch gekennzeichnet,**
**daß** für den effektiven Borgehalt [B]_{eff} die Beziehung gilt:${\text{1,814 - 0,0303 [SE]}}_{\text{eff}} {\text{≤ [B]}}_{\text{eff}} {\text{≤ 1,363 - 0,0136 [SE]}}_{\text{eff}} \text{.}$

8. Verfahren nach einem der vorherigen Ansprüche,
**dadurch gekennzeichnet,**
**daß** der Seltenen-Erden-Gehalt [SE]_{eff} oberhalb von 28,9 Gew.% liegt, wobei für den effektiven Bor-Gehalt die Beziehung gilt:${\text{1,814 - 0,0303 [SE]}}_{\text{eff}} {\text{≤ [B]}}_{\text{eff}} {\text{≤ 1,396 - 0,01491 [SE]}}_{\text{eff}}$

9. Verfahren nach einem der vorherigen Ansprüche,
**dadurch gekennzeichnet,**
**daß** der Seltenen-Erden-Gehalt [SE]_{eff} oberhalb von 28,5 Gew.% liegt, wobei für den effektiven Bor-Gehalt die Beziehung gilt:${\text{1,814 -0,0303 [SE]}}_{\text{eff}} {\text{≤ [B]}}_{\text{eff}} {\text{≤ 1,478 - 0,01801 [SE]}}_{\text{eff}}$

10. Verfahren nach Anspruch 9,
**dadurch gekennzeichnet,**
**daß** der Seltenen-Erden-Gehalt [SE]_{eff} oberhalb von 28,7 Gew.% liegt.

11. Verfahren nach einem der vorherigen Ansprüche,
**dadurch gekennzeichnet,**
**daß** die Legierung einen Co-Gehalt zwischen 2,5 und 3,5 Gew.% aufweist.

12. Verfahren nach einem der vorherigen Ansprüche,
**dadurch gekennzeichnet,**
**daß** der Cu-Gehalt zwischen 0,1 und 0,2 Gew.% liegt.

13. Verfahren nach einem der vorherigen Ansprüche,
**dadurch gekennzeichnet,**
**daß** der Ga-Gehalt zwischen 0,20 und 0,30 Gew.% liegt.

14. Verfahren nach einem der vorherigen Ansprüche,
**dadurch gekennzeichnet;**
**daß** die Seltenen Erden aus der Gruppe der Elemente Nd, Pr, Dy, Tb ausgewählt sind.

## Claims

1. Method for production of a permanent magnet from an alloy composed of at least one rare earth including yttrium, composed of iron, composed of the elements B, Co, Cu, Ga and Al, and having impurities resulting from the production process, with the effective rare earth content [SE]_{eff}, the effective boron content [B]_{eff}, the common content of Dy, Tb and Ho [Dy + Tb + Ho], the cobalt content [Co], the copper content [Cu] and the gallium content [Ga] as well as the aluminium content [Al] being governed by the following relationships:
26.9% by weight ≤ [SE]_{eff} ≤ 33% by weight
2.185 - 0.0442 [SE]_{eff} ≤ [B]_{eff} ≤ 1.363 = 0.0136 [SE]_{eff}
[Dy + Tb + Ho] ≤ 17% by weight
0.5% by weight ≤ [Co] ≤ 5% by weight
0.05% by weight ≤ [Cu] ≤ 0.3% by weight
0.05% by weight ≤ [Ga] ≤ 0.35% by weight
0.02% by weight ≤ [Al] ≤ 0.3% by weight
having the following method steps:
- orientation in the magnetic field and pressing of powder which has been produced by comminution of at least one fused body, to form a blank;
- sintering of the blank at temperatures between 1020°C and 1140°C;
- cooling of the blank down to temperatures below 300°C, it being cooled down at a mean cooling rate of ΔT₁/Δt₁ < 5 K/min above 800°C; and
- tempering and cooling of the blank, with the tempering temperature T_{A} being governed, as a function of a mean cooling rate ΔT₂/Δt₂, by the following relationships:
for ΔT₂/Δt₂ < 5 K/min:${\text{450°C ≤ T}}_{\text{A}} {\text{≤ 550°C for [B]}}_{\text{eff}} {\text{< 2.993 - 0.069 [SE]}}_{\text{eff}}$${\text{460°C ≤ T}}_{\text{A}} {\text{≤ 510°C for [B]}}_{\text{eff}} {\text{> 2.993 - 0.069 [SE]}}_{\text{eff}}$
for 5 K/min ≤ ΔT₂/Δt₂ ≤ 100 K/min:${\text{450°C < T}}_{\text{A}} \text{≤ 550°C.}$

2. Method according to Claim 1,
**characterized**
**in that**, after the sintering process, the blank is held at a holding temperature between 700 and 800°C for a time between half an hour and 2 hours.

3. Method according to Claim 2,
**characterized**
**in that**, after the sintering process, the blank is cooled down from the holding temperature at a mean cooling rate of ΔT₃/Δt₃ > 5 K/min.

4. Method according to Claim 3,
**characterized**
**in that** the cooling rates ΔT₂/Δt₂ and ΔT₃/Δt₃ are between 30 and 50 K/min.

5. Method according to Claim 1 or 2,
**characterized**
**in that**, after the sintering process, the blank is cooled down from the holding temperature at a mean cooling rate of ΔT₃/Δt₃ < 5 K/min.

6. Method according to Claim 5,
**characterized**
**in that** the cooling rates ΔT₁/Δt₁ to ΔT₃/Δt₃ are between 1 and 2 K/min.

7. Method according to one of the preceding claims,
**characterized**
**in that** the effective boron content [B]_{eff} is governed by the following relationship:${\text{1.814 - 0.0303 [SE]}}_{\text{eff}} {\text{≤ [B]}}_{\text{eff}} {\text{≤ 1.363 - 0.0136 [SE]}}_{\text{eff}} \text{.}$

8. Method according to one of the preceding claims,
**characterized**
**in that** the rare earth content [SE]_{eff} is above 28.9% by weight, with the effective boron content being governed by the following relationship:${\text{1.814 - 0.0303 [SE]}}_{\text{eff}} {\text{≤ [B]}}_{\text{eff}} {\text{≤ 1.396 - 0.01491 [SE]}}_{\text{eff}} \text{.}$

9. Method according to one of the preceding claims,
**characterized**
**in that** the rare earth content [SE]_{eff} is above 28.5% by weight, with the effective boron content being governed by the following relationship:${\text{1.814 - 0.0303 [SE]}}_{\text{eff}} {\text{≤ [B]}}_{\text{eff}} {\text{≤ 1.478 - 0.01801 [SE]}}_{\text{eff}} \text{.}$

10. Method according to Claim 9,
**characterized**
**in that** the rare earth content [SE]_{eff} is above 28.7% by weight.

11. Method according to one of the preceding claims,
**characterized**
**in that** the alloy has a Co content of between 2.5 and 3.5% by weight.

12. Method according to one of the preceding claims,
**characterized**
**in that** the Cu content is between 0.1 and 0.2% by weight.

13. Method according to one of the preceding claims,
**characterized**
**in that** the Ga content is between 0.20 and 0.30% by weight.

14. Method according to one of the preceding claims,
**characterized**
**in that** the rare earths are selected from the group of elements Nd, Pr, Dy, Tb.

## Revendications

1. Procédé de fabrication d'un aimant permanent à partir d'un alliage constitué d'au moins une terre rare, y compris de l'yttrium, du fer, des éléments B, Co, Cu, Ga et Al ainsi que d'impuretés dues à la fabrication, et dont la teneur effective en terres rares [SE]_{eff}, la teneur effective en bore [B]_{eff}, la teneur totale en Dy, Tb et Ho [Dy + Tb + Ho], la teneur en cobalt [Co], la teneur en cuivre [Cu] et la teneur en gallium [Ga] ainsi que la teneur en aluminium [Al], satisfont les relations suivantes
26,9 % en poids ≤ [SE]_{eff} ≤ 33 % en poids
2,185 - 0,0442 [SE]_{eff} ≤ [B]_{eff} ≤ 1,363 - 0,0136 [SE]_{eff}
[Dy + Tb + Ho] ≤ 17 % en poids
0,5 % en poids ≤ [Co] ≤ 5 % en poids
0,05 % en poids ≤ [Cu] ≤ 0,3 % en poids
0,05 % en poids ≤ [Ga] ≤ 0,35 % en poids
0,02 en poids ≤ [Al] ≤ 0,3 % en poids
comprenant les étapes consistant à :
- orienter dans le champ magnétique et presser de la poudre, qui a été produite par broyage d'au moins un corps en fusion, pour former une ébauche ;
- fritter l'ébauche à des températures comprises entre 1020°C et 1140°C ;
- refroidir l'ébauche à des températures inférieures à 300°C, le refroidissement à une température supérieure à 800°C étant effectué à une vitesse moyenne de refroidissement de ΔT₁/Δt₁ < 5 K/min., et
- recuire et refroidir l'ébauche, les relations suivantes étant valables pour la température de recuit T_{A} en fonction d'une vitesse moyenne de refroidissement de ΔT₂/Δt₂ :
- pour ΔT2/Δt2 < 5k/min,${\text{450°C ≤ T}}_{\text{A}} {\text{≤ 550°C pour [B]}}_{\text{eff}} {\text{< 2,993 - 0,069 [SE]}}_{\text{eff}}$${\text{460°C ≤ T}}_{\text{A}} {\text{≤ 510°C pour [B]}}_{\text{eff}} {\text{> 2,993 - 0,069 [SE]}}_{\text{eff}}$
pour 5 K/min. ≤ ΔT₂/Δt₂ ≤ 100 K/min. :${\text{450°C ≤ T}}_{\text{A}} \text{≤ 550°C}$

2. Procédé selon la revendication 1,
**caractérisé en ce qu'**
après le frittage, l'ébauche est conservée à une température comprise entre 700 et 800°C pendant une durée comprise entre une demi-heure et 2 heures.

3. Procédé selon la revendication 2,
**caractérisé en ce que**
le corps brut, après le frittage, est refroidi depuis la température de maintien à une vitesse moyenne de refroidissement de ΔT₃/Δt₃ > 5 K/min.

4. Procédé selon la revendication 3,
**caractérisé en ce que**
les vitesses de refroidissement ΔT₂/Δt₂ et ΔT₃/Δt₃ se situent entre 30 et 50 K/min.

5. Procédé selon la revendication 1 ou 2,
**caractérisé en ce que**
le corps brut, après le frittage, est refroidi à partir de la température de maintien à une vitesse moyenne de refroidissement ΔT₃/Δt₃ < 5 K/min.

6. Procédé selon la revendication 5,
**caractérisé en ce que**
les vitesses de refroidissement ΔT₁/Δt₁ à ΔT₃/Δt₃ se situent entre 1 et 2 K/min.

7. Procédé selon l'une quelconque des revendications précédentes,
**caractérisé en ce que**
la relation suivante est valable pour la teneur effective en bore [B]_{eff} :${\text{1,814 - 0,0303 [SE]}}_{\text{eff}} {\text{≤ [B]}}_{\text{eff}} {\text{≤ 1,363 - 0,0136 [SE]}}_{\text{eff}} \text{.}$

8. Procédé selon l'une quelconque des revendications précédentes,
**caractérisé en ce que**
la teneur en terres rares [SE]_{eff} est supérieure à 28,9 % en poids, la relation suivante étant valable pour la teneur effective en bore :${\text{1,814 - 0,0303 [SE]}}_{\text{eff}} {\text{≤ [B]}}_{\text{eff}} {\text{≤ 1,396 - 0,01491 [SE]}}_{\text{eff}} \text{.}$

9. Procédé selon l'une quelconque des revendications précédentes,
**caractérisé en ce que**
la teneur en terres rares [SE]_{eff} est supérieure à 28,5 % en poids, la relation suivante étant valable pour la teneur effective en bore :${\text{1,814 - 0,0303 [SE]}}_{\text{eff}} {\text{≤ [B]}}_{\text{eff}} {\text{≤ 1,478 - 0,01801 [SE]}}_{\text{eff}} \text{.}$

10. Procédé selon la revendication 9,
**caractérisé en ce que**
la teneur en terres rares [SE]_{eff} est supérieure à 28,7 % en poids.

11. Procédé selon l'une quelconque des revendications précédentes,
**caractérisé en ce que**
l'alliage présente une teneur en Co comprise entre 2,5 et 3,5 % en poids.

12. Procédé selon l'une quelconque des revendications précédentes,
**caractérisé en ce que**
la teneur en Cu se situe entre 0,1 et 0,2 % en poids.

13. Procédé selon l'une quelconque des revendications précédentes,
**caractérisé en ce que**
la teneur en Ga se situe entre 0,20 et 0,30 % en poids.

14. Procédé selon l'une quelconque des revendications précédentes,
**caractérisé en ce que**
les terres rares sont choisies dans le groupe des éléments Nd, Pr, Dy, Tb.
